# FASCICULE DE BREVET EUROPEEN

(11) **EP 3 288 714 B1**
(45) Date de publication et mention de la délivrance du brevet: **19.06.2019**
(21) Numéro de dépôt: 16720762.0
(22) Date de dépôt: 22.04.2016
(51) Int. Cl.: B24C 3/32

(54) **PROCEDE DE MODIFICATION DE L'ASPECT D'UNE SURFACE**
VERFAHREN ZUR ÄNDERUNG DES ERSCHEINUNGSBILDES EINER FLÄCHE
APPEARANCE SURFACE MODIFICATION PROCESS

(30) Priorité: 30.04.2015 FR 1553940
(43) Date de publication de la demande: 07.03.2018
(73) Titulaire: Saint-Gobain Centre de Recherches et d'Etudes Européen, 92400 Courbevoie (FR)
(72) Inventeur: BEAUDONNET, Anne-Laure, 84440 Robion (FR); CABRERO, Julien, 13300 Salon de Provence (FR); LAMBERT, Thomas, 84210 Althen des Paluds (FR)
(74) Mandataire: Nony
(86) Numéro de dépôt international: PCT/EP2016/058999
(87) Numéro de publication internationale: WO 2016/173938

(56) Documents cités:
- WO-A1-2010/041223
- FR-A1- 2 231 476
- TW-B- 536 455

## Description

### Domaine technique

L'invention se rapporte à un procédé de modification de l'aspect d'une surface selon le préambule de la revendication 1, en particulier un procédé de diminution de la brillance de ladite surface, notamment dans un but esthétique ou décoratif.

### Etat de la technique

Un traitement d'une surface métallique par projection consiste à projeter sur la surface des particules, par exemple des billes ou des grains, de natures métalliques, céramiques ou polymères.

Un exemple de traitement par projection, dit « grenaillage de précontrainte » (en anglais « *shot peening* »), sert à créer des pré-contraintes surfaciques pour améliorer les propriétés mécaniques et/ou augmenter la durée de vie des pièces traitées. Les particules, d'une taille généralement supérieure à 200 µm, de préférence supérieure à 300 µm, doivent être dures et résistantes et être projetées à haute vitesse, de préférence au moyen d'une grenailleuse à turbine.

Un autre exemple de traitement par projection, dit « de nettoyage », sert à décaper et/ou nettoyer la surface. Les particules, de préférence des grains abrasifs (présentant donc des arêtes vives), d'une taille généralement comprise entre 100 µm et 500 µm, doivent être projetées à vitesse réduite.

Un autre exemple de traitement par projection, dit « de finition cosmétique » (en anglais « *cosmetic finishing* ») sert à modifier l'aspect de la surface, et en particulier la couleur, la texture, et notamment la forme et la topographie (dont la rugosité), la brillance, ou « gloss », ou la luminosité. Les particules, d'une taille généralement inférieure à 500 µm, préférentiellement inférieure à 300 µm, préférentiellement inférieure à 150 µm, préférentiellement inférieure à 100 µm, sont en général des grains abrasifs ou des billes fondues. Elles doivent être projetées à une vitesse inférieure à celles mises en oeuvre pour créer des précontraintes surfaciques. Des grenailleuses à succion, avec des pressions inférieures à 4 bar, préférentiellement inférieures à 3 bar sont de préférence utilisées.

Les particules mises en oeuvre et les conditions de projection sont ainsi spécifiques à chacun des traitements susmentionnés. Les problèmes posés pour un traitement particulier, par exemple pour le grenaillage de précontrainte, et les solutions apportées pour les résoudre ne sont donc pas, a *priori,* extrapolables à un autre traitement, par exemple à un traitement de finition cosmétique.

De manière générale, un traitement de finition cosmétique utilisant des billes céramiques conduit à des rendus brillants, et peut générer une déformation de ladite surface.

Il existe donc un besoin pour un procédé permettant de modifier, voire ajuster la brillance d'une surface sans nécessairement modifier les paramètres de la projection (pression, distance de projection et angle de projection en particulier). En particulier, il existe un besoin pour un procédé permettant de diminuer le gloss, sans risque de déformation de la surface, et sans accélération de l'usure des appareils de projection.

Un but de l'invention est de répondre, au moins partiellement, à ce besoin. Le document WO 2010/041223 A1 décrit un procédé de modification de l'aspect d'une surface selon le préambule de la revendication1.

### Résumé de l'invention

Selon l'invention, on atteint ce but au moyen d'un procédé de modification de l'aspect d'une surface, comportant une étape de projection de particules présentant une taille maximale inférieure ou égale à 500 µm, les particules présentant une masse volumique relative supérieure à 90%, plus de 5% et moins de 80% en volume desdites particules dites "particules projetées" étant des particules entaillantes, les autres particules projetées étant appelées "particules non entaillantes".

Les inventeurs ont constaté qu'un tel procédé permet avantageusement de répondre au besoin susmentionné. En particulier, sans pouvoir l'expliquer théoriquement, les inventeurs ont constaté que le procédé permet de diminuer la brillance de la surface traitée sans déformation supplémentaire de la surface.

De préférence, un procédé selon l'invention présente encore une ou plusieurs des caractéristiques optionnelles suivantes :
- L'ensemble des particules projetées présente une taille maximale inférieure à 400 µm, de préférence inférieure à 300 µm, de préférence inférieure à 200 µm, de préférence inférieure à 150 µm, voire inférieure à 120 µm ;
- L'ensemble des particules projetées présente une taille minimale supérieure à 5 µm, de préférence supérieure à 10 µm, de préférence supérieure à 15 µm, de préférence supérieure à 20 µm, voire supérieure à 30 µm, voire supérieure à 40 µm ;
- L'ensemble des particules projetées présente une taille minimale supérieure à 15 µm et une taille maximale inférieure à 60 µm, ou l'ensemble des particules projetées présente une taille minimale supérieure à 40 µm et une taille maximale inférieure à 90 µm, ou l'ensemble des particules projetées présente une taille minimale supérieure à 55 µm et une taille maximale inférieure à 120 µm ;
- L'ensemble des particules projetées présente une taille médiane inférieure à 100 µm, de préférence inférieure à 90 µm, de préférence inférieure à 80 µm, et/ou supérieure à 30 µm ;
- L'ensemble des particules projetées contient plus de 10%, de préférence plus de 20%, de préférence plus de 30%, et/ou de préférence moins de 70%, de préférence moins de 60%, en volume, de particules entaillantes ;
- La dimension moyenne des particules entaillantes est supérieure à 15 µm, de préférence supérieure à 20 µm, de préférence supérieure à 30 µm, de préférence supérieure à 40 µm et/ou de préférence inférieure à 300 µm, de préférence inférieure à 200 µm, de préférence inférieure à 150 µm, de préférence inférieure à 120 µm ;
- La dimension moyenne des particules non entaillantes est supérieure à 15 µm, de préférence supérieure à 20 µm, de préférence supérieure à 30 µm, de préférence supérieure à 40 µm et/ou de préférence inférieure à 300 µm, de préférence inférieure à 200 µm, de préférence inférieure à 150 µm, de préférence inférieure à 120 µm ;
- Le rapport de la dimension moyenne des particules entaillantes sur la dimension moyenne des particules non entaillantes est supérieur à 1/20, de préférence supérieur à 1/15, de préférence supérieur à 1/10, de préférence supérieur à 1/5, de préférence supérieur à 1/3 et/ou inférieur à 20, de préférence inférieur à 15, de préférence inférieur à 10, de préférence inférieur à 5, de préférence inférieur à 3, de préférence inférieur à 2,5, de préférence inférieur à 2, de préférence inférieur à 1,5 ;
- Le rapport de la taille médiane de l'ensemble des particules entaillantes sur la taille médiane de l'ensemble des particules non entaillantes est supérieur à 1/20, de préférence supérieur à 1/15, de préférence supérieur à 1/10, de préférence supérieur à 1/5, de préférence supérieur à 1/3 et/ou inférieur à 20, de préférence inférieur à 15, de préférence inférieur à 10, de préférence inférieur à 5, de préférence inférieur à 3, de préférence inférieur à 2,5, de préférence inférieur à 2, de préférence inférieur à 1,5 ;
- L'ensemble des particules entaillantes présente une circularité au carré moyenne inférieure à 0,9, de préférence inférieure à 0,85 et/ou supérieure à 0,5, de préférence supérieure à 0,6, de préférence supérieure à 0,65, de préférence supérieure à 0,7, de préférence supérieur à 0,75 ;
- L'ensemble des particules non entaillantes présente une circularité au carré moyenne supérieure à 0,7, de préférence supérieure à 0,8, de préférence supérieure à 0,85, voire supérieure à 0,90, voire supérieure à 0,92, voire supérieure à 0,94, voire supérieure à 0,95, voire supérieure à 0,96 ;
- Plus de 80%, plus de 90%, plus de 95%, voire sensiblement 100% des particules entaillantes sont des particules facettées.
- Le nombre moyen de facettes des particules facettées est supérieur à 3, de préférence supérieur à 4 et inférieur à 30, de préférence inférieur à 25, de préférence inférieur à 20, de préférence inférieur à 15, de préférence inférieur à 10 ;
- Les particules projetées présentent une masse volumique relative supérieure à 92%, de préférence supérieure à 94%, de préférence supérieure à 95%, de préférence supérieure à 96%, voire supérieure à 97%, voire supérieure à 98% ;
- La masse volumique apparente des particules projetées est de préférence supérieure à 2,5 g/cm³, de préférence supérieure à 3,0 g/cm³, de préférence supérieure à 3,3 g/cm³, de préférence supérieure à 3,6 g/cm³ ;
- Dans un mode de réalisation, le rapport de la masse volumique de l'ensemble des particules entaillantes et de la masse volumique de l'ensemble des particules projetées non entaillantes est compris entre 0,8 et 1,2, de préférence entre 0,9 et 1,1 ;
- Dans un mode de réalisation, le rapport de la masse volumique de l'ensemble des particules entaillantes et de la masse volumique de l'ensemble des particules non entaillantes est inférieur à 0,8, de préférence inférieur à 0,6 ou supérieur à 1,2, de préférence supérieur à 1,4 ;
- L'aire totale des particules entaillantes, mesurée sur des clichés et exprimée en pourcentage de l'aire totale de l'ensemble des particules projetées, est supérieure à 5%, de préférence supérieure à 10%, de préférence supérieure à 20%, de préférence supérieure à 25%, de préférence supérieure à 30%, et/ou inférieure à 90%, de préférence inférieure à 80%, de préférence inférieure à 75%, de préférence inférieure à 70%, de préférence inférieure à 60% ;
- Les particules projetées sont de préférence en un matériau céramique, de préférence choisi parmi les oxydes, les nitrures, les carbures, les borures, les oxycarbures, les oxynitrures et leurs mélanges ;
- Les particules projetées sont de préférence constituées d'oxydes pour plus de 50%, de préférence pour plus de 70%, de préférence pour plus de 90%, de préférence pour plus de 95%, voire pour plus de 99% de leur masse ;
- Dans un mode de réalisation, l'ensemble des particules entaillantes et l'ensemble des particules non entaillantes présentent sensiblement la même analyse chimique ;
- Dans un mode de réalisation, l'ensemble des particules entaillantes et l'ensemble des particules non entaillantes présentent une analyse chimique différente ;
- Dans un mode de réalisation, l'ensemble des particules projetées et/ou l'ensemble des particules entaillantes et/ou l'ensemble des particules non entaillantes, présentent une teneur en Al₂O₃ + ZrO₂ + SiO₂ > 80%, de préférence > 85%, de préférence > 90%, de préférence avec SiO₂ < 20%, voire SiO₂ < 10%, en pourcentage massique sur la base des oxydes ;
- Dans un mode de réalisation, l'ensemble des particules projetées et/ou l'ensemble des particules entaillantes et/ou l'ensemble des particules non entaillantes présentent la composition chimique suivante, en pourcentage massique sur la base des oxydes :
   - 70 % ≦ Al₂O3, Al₂O₃ constituant le complément à 100 %,
   - 3 % ≤ ZrO₂+HfO₂ ≤ 20 %, avec HfO₂ ≤ 1 %,
   - 1 % ≤ SiO₂ ≤ 10 %,
   - 0,3 % ≤ CaO + MgO ≤ 5 %,
   - autres constituants < 5% ;
- Dans un mode de réalisation, l'ensemble des particules projetées et/ou l'ensemble des particules entaillantes et/ou l'ensemble des particules non entaillantes présentent la composition chimique suivante, en pourcentage massique sur la base des oxydes :
   - Al₂O₃ ≤ 10 %,
   - 60 % ≤ ZrO₂+HfO₂ ≤ 70 %, avec HfO₂ ≤ 1 %,
   - 25 % ≤ SiO₂ ≤ 35 %,
   - autres constituants < 5% ;
- Dans un mode de réalisation, l'ensemble des particules projetées et/ou l'ensemble des particules entaillantes et/ou l'ensemble des particules non entaillantes présentent la composition chimique suivante, en pourcentage massique sur la base des oxydes :
   - Al₂O₃ ≤ 10 %,
   - 65 % ≤ ZrO₂+HfO₂ ≤ 80 %, avec HfO₂ ≤ 1,5 %,
   - 10 % ≤ SiO₂ ≤ 20 %,
   - 4 % Y₂O₃ ≤ 8 %,
   - autres constituants < 3 % ;
- Dans un mode de réalisation, l'ensemble des particules projetées et/ou l'ensemble des particules entaillantes et/ou l'ensemble des particules non entaillantes présentent la composition chimique suivante, en pourcentage massique sur la base des oxydes :
   - 90 % ≤ Al₂O₃, de préférence 95 % ≤ Al₂O₃,
   - autres constituants < 10 % ;
- Dans un mode de réalisation, l'ensemble des particules projetées et/ou l'ensemble des particules entaillantes et/ou l'ensemble des particules non entaillantes sont constitués pour plus de 80%, de préférence pour plus de 90% de leur masse de zircone au moins partiellement stabilisée, de préférence au moins partiellement stabilisée à l'oxyde d'yttrium ;
- Dans un mode de réalisation, l'ensemble des particules projetées et/ou l'ensemble des particules entaillantes et/ou l'ensemble des particules non entaillantes sont constitués pour plus de 80%, de préférence pour plus de 90%, de préférence pour plus de 95% de leur masse de carbure de silicium ;
- Dans un mode de réalisation, l'ensemble des particules projetées et/ou l'ensemble des particules entaillantes et/ou l'ensemble des particules non entaillantes présentent la composition chimique suivante, en pourcentage massique sur la base des oxydes :
   - 70 % ≦ Al₂O₃ ≦ 80 %,
   - 20 % ≤ ZrO₂+HfO₂ ≤ 30 %, avec HfO₂ ≤ 1 %,
   - autres constituants ≤ 3 %, de préférence ≤ 1 % ;
- Dans un mode de réalisation, les particules projetées sont des particules frittées ;
- Dans un mode de réalisation, les particules projetées sont des particules fondues, c'est à dire obtenues par fusion-solidification ;
- Dans un mode de réalisation, l'ensemble des particules projetées est un mélange de particules frittées et de particules fondues ;
- Dans un mode de réalisation,
   - l'ensemble des particules projetées présente une taille maximale inférieure à 300 µm, de préférence inférieure à 200 µm, de préférence inférieure à 150 µm, et contient plus de 10%, de préférence plus de 20%, de préférence plus de 30%, et/ou de préférence moins de 70%, de préférence moins de 60%, en volume, de particules entaillantes, et
   - la dimension moyenne des particules entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et
   - la dimension moyenne des particules non entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et
   - le rapport de la dimension moyenne des particules entaillantes sur la dimension moyenne des particules non entaillantes est supérieur à 1/20, de préférence supérieur à 1/15, de préférence supérieur à 1/10, de préférence supérieur à 1/5, de préférence supérieur à 1/3 et/ou inférieur à 20, de préférence inférieur à 15, de préférence inférieur à 10, de préférence inférieur à 5, de préférence inférieur à 3, de préférence inférieur à 2,5, de préférence inférieur à 2, de préférence inférieur à 1,5 ;
- Dans un mode de réalisation,
   - l'ensemble des particules projetées présente une taille maximale inférieure à 300 µm, de préférence inférieure à 200 µm, de préférence inférieure à 150 µm, et contient plus de 10%, de préférence plus de 20%, de préférence plus de 30%, et/ou de préférence moins de 70%, de préférence moins de 60%, en volume, de particules entaillantes, et
   - la dimension moyenne des particules entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et la dimension moyenne des particules non entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et
   - le rapport de la dimension moyenne des particules entaillantes sur la dimension moyenne des particules non entaillantes est supérieur à 1/20, de préférence supérieur à 1/15, de préférence supérieur à 1/10, de préférence supérieur à 1/5, de préférence supérieur à 1/3 et/ou inférieur à 20, de préférence inférieur à 15, de préférence inférieur à 10, de préférence inférieur à 5, de préférence inférieur à 3, de préférence inférieur à 2,5, de préférence inférieur à 2, de préférence inférieur à 1,5, et
   - l'ensemble des particules entaillantes présente une circularité au carré moyenne inférieure à 0,9, de préférence inférieure à 0,85, de préférence inférieure à 0,8 et/ou supérieure à 0,5, de préférence supérieure à 0,6, de préférence supérieure à 0,65, de préférence supérieure à 0,7, et
   - l'ensemble des particules non entaillantes présente une circularité au carré moyenne supérieure à 0,7, de préférence supérieure à 0,8, de préférence supérieure à 0,85, voire supérieure à 0,90, voire supérieure à 0,92, voire supérieure à 0,94, voire supérieure à 0,95, voire supérieure à 0,96, voire supérieure à 0,97 ;
- Dans un mode de réalisation,
   - l'ensemble des particules projetées présente une taille maximale inférieure à 300 µm, de préférence inférieure à 200 µm, de préférence inférieure à 150 µm, et contient plus de 10%, de préférence plus de 20%, de préférence plus de 30%, et/ou de préférence moins de 70%, de préférence moins de 60%, en volume, de particules entaillantes, et
   - la dimension moyenne des particules entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et la dimension moyenne des particules non entaillantes est supérieure à 15 µm, de préférence supérieure à 20 µm, de préférence supérieure à 30 µm, de préférence supérieure à 40 µm et inférieure à 300 µm, de préférence inférieure à 200 µm, de préférence inférieure à 150 µm, de préférence inférieure à 120 µm, et
   - le rapport de la dimension moyenne des particules entaillantes sur la dimension moyenne des particules non entaillantes est supérieur à 1/20, de préférence supérieur à 1/15, de préférence supérieur à 1/10, de préférence supérieur à 1/5, de préférence supérieur à 1/3 et/ou inférieur à 20, de préférence inférieur à 15, de préférence inférieur à 10, de préférence inférieur à 5, de préférence inférieur à 3, de préférence inférieur à 2,5, de préférence inférieur à 2, de préférence inférieur à 1,5, et
   - l'ensemble des particules entaillantes présente une circularité au carré moyenne inférieure à 0,9, de préférence inférieure à 0,85, de préférence inférieure à 0,8 et/ou supérieure à 0,5, de préférence supérieure à 0,6, de préférence supérieure à 0,65, de préférence supérieure à 0,7, et
   - l'ensemble des particules non entaillantes présente une circularité au carré moyenne supérieure à 0,7, de préférence supérieure à 0,8, de préférence supérieure à 0,85, voire supérieure à 0,90, voire supérieure à 0,92, voire supérieure à 0,94, voire supérieure à 0,95, voire supérieure à 0,96, voire supérieure à 0,97, et
   - l'ensemble des particules projetées et/ou l'ensemble des particules entaillantes et/ou l'ensemble des particules non entaillantes, présentent une teneur en Al₂O₃ + ZrO₂ + SiO₂ > 80%, de préférence > 85%, de préférence > 90%, de préférence avec SiO₂ < 20%, voire SiO₂ < 10%, en pourcentage massique sur la base des oxyde ;
- Le procédé comporte les étapes suivantes, précédant la projection des particules projetées sur la surface à traiter :
   a) préparation d'une poudre de particules entaillantes et d'une poudre de particules non entaillantes,
   b) optionnellement, mélange de la poudre de particules entaillantes et de la poudre de particules non entaillantes,
- Les particules sont projetées suivant une direction formant un angle de projection avec la surface, l'angle de projection, c'est-à-dire l'angle entre la surface à traiter et ladite direction (l'axe du jet des particules projetées), est de préférence supérieur à 45°, de préférence supérieur à 50°;
- Les particules sont projetées en traversant une buse disposée à une distance, dite « distance de projection », de la surface traitée, ladite distance de projection étant de préférence supérieure à 5 cm, de préférence supérieure à 10 cm et/ou de préférence inférieure à 30 cm, de préférence inférieure à 25 cm ;
- Les particules sont projetées sur la surface en étant portées par un fluide, de préférence l'air, dont la pression, est de préférence supérieure à 0,5 bar, de préférence supérieure à 1 bar et/ou de préférence inférieure à 4 bar, de préférence inférieure à 3 bar ;
- Les particules sont projetées avec un taux de recouvrement de préférence supérieur à 100%, de préférence supérieur à 120%, voire supérieur à 150% et/ou de préférence inférieur à 300%, de préférence inférieur à 250%, de préférence inférieur à 200% ;
- La surface traitée est en un matériau métallique, de préférence sous la forme d'un métal ou d'un alliage métallique, de préférence en acier inox, en aluminium ou en titane, de préférence dépourvue de revêtement, et en particulier de peinture ;
- Les particules entaillantes sont mélangées aux autres particules avant d'être projetées ;
- La surface est une surface d'un produit choisi dans le groupe formé par un bijou, une montre, un bracelet, un collier, une bague, une broche, une épingle de cravate, un sac à main, un meuble, un ustensile ménager, une poignée, un bouton, un placage, une partie visible d'un équipement de bien de consommation, une partie de monture de lunettes, un article de vaisselle, un cadre.

Un autre objet selon l'invention consiste en un produit comportant une surface obtenue par un procédé selon l'invention. De préférence, ladite surface est exposée vers l'extérieur.
De préférence, le produit selon l'invention est choisi dans le groupe formé par un bijou, une montre, un bracelet, un collier, une bague, une broche, une épingle de cravate, un sac à main, un meuble, un ustensile ménager, une poignée, un bouton, un placage, une partie visible d'un équipement de bien de consommation, une partie de monture de lunettes, un article de vaisselle, un cadre.

### Définitions

- Une particule « entaillante » est une particule présentant une arête vive saillante, de manière que, lorsqu'elle est projetée suivant un procédé selon l'invention, ladite arête vive crée une entaille, c'est-à-dire un évidement présentant une arête rentrante, par exemple en forme de fente ou de « coin ». Par définition, une arête saillante appartient à une partie convexe de la particule. Au contraire, l'arête rentrante correspondante appartient à une partie concave de la surface traitée.
- Une « particule facettée », comme la particule 20' représentée sur la figure 2, est un exemple préféré de particule entaillante. Une particule facettée présente au moins deux facettes et plus de 90% de a surface est couverte par des facettes, de préférence sensiblement planes, de préférence par moins de 35 facettes, de préférence sensiblement planes, une facette étant une surface délimitée par une arête vive. Une facette peut être plane ou non. Une forme « en noix » est un exemple de forme à deux facettes.
   Une particule facettée peut en particulier être « polyédrique », c'est-à-dire être limitée de toutes parts par des polygones plans. Une particule facettée peut en particulier être polyédrique « régulier » si toutes ses faces sont des polygones réguliers de même type et si tous ses sommets sont de même degré. Un polyèdre régulier possède une sphère tangente à chaque face en son centre. Un « cube » est un exemple de polyèdre régulier comportant 6 faces carrées.
- Le « nombre moyen de facettes des particules facettées » est la moyenne arithmétique du nombre moyen de facettes des particules facettées, les facettes comptés étant les facettes observables sur un cliché représentant lesdites particules facettées, par exemple sur un cliché pris avec un microscope électronique à balayage, comme la figure 2.
- Une particule « non entaillante », comme la particule 10' représentée sur la figure 2, est une particule qui n'est pas « entaillante », c'est-à-dire qui ne présente qu'une surface lisse, comme une bille.
- Le volume des particules entaillantes est égal au rapport de la masse desdites particules entaillantes sur la masse volumique apparente desdites particules entaillantes. Le pourcentage de ce volume est mesuré par rapport au volume de l'ensemble des particules projetées.
- Le « recouvrement » est le rapport de la surface impactée, c'est-à-dire modifiée par l'impact des particules projetées, sur la surface totale vers laquelle les particules sont projetées. Il est exprimé en pourcentages.
   Le taux de recouvrement, exprimé en pourcentages, est le rapport du temps de traitement et du temps de traitement permettant d'obtenir un recouvrement égal à 98%. Ainsi un taux de recouvrement égal à 200% exprime le fait que la durée du traitement est égale à deux fois celle nécessaire pour atteindre un recouvrement supérieur ou égal à 98%.
- Pour évaluer la « circularité au carré » « Ci2 » d'une particule P, on détermine le périmètre P_{D} du disque D présentant une aire égale à l'aire Aₚ de la particule P sur un cliché de cette particule. On détermine par ailleurs le périmètre Pᵣ de cette particule. La circularité est égale au rapport de P_{D}/Pᵣ. La circularité au carré est donc égale à (P_{D}/Pᵣ)², soit ${Ci}^{2} = \frac{4 * π * {A}_{p}}{{\left({P}_{r}\right)}^{2}} .$ Plus la particule est de forme allongée, plus la circularité au carré est faible. Toutes les méthodes de mesure connues pour évaluer la circularité au carré peuvent être envisagées, et notamment à partir de clichés obtenus à l'aide d'un microscope électronique à balayage, ladite circularité au carré pouvant ensuite être déterminée à l'aide d'un logiciel de traitement d'images.
- La luminosité « L » exprime l'intensité de la couleur de la surface. Pour une surface métallique brute, L correspond à un niveau de gris, en particulier lorsque la surface est en un matériau à base d'aluminium métallique.

La luminosité L de la surface peut être mesurée selon la norme ASTM E308-01 « standard practice for computing the colors of objects by using CIE system ». La caractéristique L est une caractéristique du système Lab, bien connu.

Les valeurs de couleur, et notamment de la luminosité (L), peuvent être mesurées grâce à un MiniScan XE Plus de la marque HunterLab.

On appelle « assombrissement » d'une surface une diminution d'au moins 5% de la valeur de la luminosité L de ladite surface.

La diminution de la luminosité est égale à (luminosité initiale - luminosité finale)/luminosité initiale, exprimée en pourcentages.
- La brillance, ou « gloss » G, exprime la réflexion diffuse ou spéculaire de la lumière. Sauf indication contraire, le gloss est mesuré avec un angle égal à 60°. On appelle « diminution » du gloss d'une surface une diminution d'au moins 5% la valeur du gloss G de ladite surface.

La diminution du gloss est égale à (gloss initial - gloss final)/gloss initial, exprimée en pourcentages.
- Par « intensité Almen », on entend, conformément à la norme NF L06-832, la valeur de la flèche (c'est-à-dire de la hauteur d'arc) obtenue au temps tₛ sur la courbe de saturation, la courbe de saturation étant obtenue en mesurant la variation de la flèche Almen en fonction du temps d'exposition à paramètres et conditions de grenaillage constants, le temps de saturation tₛ étant le premier temps t tel qu'au temps 2t la variation de la flèche est inférieure ou égale à 10 % de la flèche au temps t, en s'assurant que le recouvrement est complet et homogène sur toute la surface de l'éprouvette Almen. Elle est exprimée en centièmes de millimètre.
- Par « taille d'une particule », on entend la taille d'une particule donnée classiquement par une caractérisation de distribution granulométrique réalisée avec un granulomètre laser. Le granulomètre laser utilisé peut être un Partica LA-950 de la société HORIBA.
- On appelle « taille médiane » d'un ensemble de particules, notée D₅₀, la taille divisant les particules de cet ensemble en une première et une deuxième populations égales en volume, ces première et deuxième populations ne comportant que des particules présentant une taille supérieure ou égale, ou inférieure, respectivement, à ladite taille médiane.

On appelle « taille maximale » d'un ensemble de particules, notée D₉₉,₅, la taille de particule correspondant au pourcentage égal à 99,5%, en volume, sur la courbe de distribution granulométrique cumulée de l'ensemble des particules, lesdites tailles de particules étant classées par ordre croissant. Selon cette définition, 99,5% en volume des particules ont ainsi une taille inférieure à D₉₉,₅ et 0,5% des particules, en volume, ont une taille supérieure ou égale à D₉₉,₅.

On appelle « taille minimale » d'un ensemble de particules, notée D₀,₅, la taille de particules correspondant au pourcentage égal à 0,5%, en volume, sur la courbe de distribution granulométrique cumulée de l'ensemble de particules, lesdites tailles de particules étant classées par ordre croissant.

La taille médiane, la taille minimale et la taille maximale peuvent être mesurées par granulométrie laser.
- On appelle classiquement « matériau céramique » un matériau qui est ni métallique, ni organique.
- On appelle « dimension d'une particule » le diamètre correspondant au cercle présentant la même aire que ladite particule mesurée sur un cliché obtenu à l'aide d'un microscope électronique à balayage. Cette dimension peut être déterminée à l'aide d'un logiciel de traitement d'images. La « dimension moyenne » d'un ensemble de particules est la moyenne arithmétique des dimensions desdites particules.
- Par « masse volumique apparente d'une particule », on entend classiquement le rapport égal à la masse de la particule divisée par le volume apparent qu'elle occupe. Par commodité, la masse volumique apparente est mesurée sur un ensemble de particules. Elle peut être mesurée par imbibition, selon le principe de la poussée d'Archimède.

Par « masse volumique absolue d'une particule », on entend le rapport égal à la masse de matière sèche de la particule après un broyage à une finesse telle qu'il ne demeure sensiblement aucune porosité fermée, divisée par le volume de ladite masse de matière sèche après broyage. Elle peut être mesurée par pycnométrie à hélium.

La « masse volumique relative d'une particule » correspond au rapport égal à la masse volumique apparente de ladite particule divisée par la masse volumique absolue de ladite particule, exprimée en pourcentage.
- Par "comprenant un" ou "comportant un", ou "présentant un", on entend "comportant au moins un", sauf indication contraire.

### Brève description des figures

D'autres caractéristiques et avantages de l'invention apparaitront encore à la lecture de la description détaillée qui va suivre et à l'examen du dessin annexé dans lequel
- les figures 1 et 2 représentent des photos des particules projetées (a) utilisées dans le procédé de l'exemple 1 comparatif et des particules projetées (c) utilisées dans le procédé de l'exemple 3 selon l'invention, respectivement, et
- les figures 3 et 4 représentent des photos de surfaces traitées dans un procédé utilisant classiquement des billes sphériques conforme à l'exemple comparatif 1 et suivant le procédé de l'exemple 3 selon l'invention, respectivement.

Dans les figures, des références identiques sont utilisées pour désigner des éléments identiques ou analogues.

### Description détaillée

Les techniques connues de traitement de finition cosmétique par projection peuvent être mises en oeuvre, en utilisant des particules telles que décrites précédemment.

La surface à traiter peut subir avant traitement par projection, un prétraitement, par exemple un polissage de manière à ce que la surface à traiter présente une rugosité Ra inférieure ou égale à 1 µm, de préférence inférieure ou égale à 0,8 µm, de préférence inférieure ou égale à 0,5 µm, de préférence inférieure ou égale à 0,3 µm, de préférence inférieure ou égale à 0,2 µm. Le polissage peut être par exemple de type miroir.

Dans un mode de réalisation, la surface sur laquelle les particules sont projetées ne comporte pas de revêtement. Dans un mode de réalisation, seules des particules présentant une taille maximale inférieure ou égale à 500 µm et une masse volumique relative supérieure à 90% sont projetées pour modifier l'aspect de la surface à traiter, plus de 5% et moins de 80% en volume desdites particules projetées étant des particules entaillantes.

De préférence encore, pendant tout le traitement de la surface à traiter, la quantité en volume de particules entaillantes dans l'ensemble des particules projetées est sensiblement constante, quel que soit l'instant considéré. De préférence, la variation de la quantité en volume de particules entaillantes dans l'ensemble des particules projetées, mesurée entre le début et la fin du traitement, est inférieure à 20%, de préférence inférieure à 10%, de préférence inférieure à 5%, sur la base de ladite quantité au début du traitement.

De préférence, les arêtes vives des particules entaillantes mises en oeuvre dans un procédé selon l'invention sont susceptibles de résulter de ruptures de particules d'origine plus grosses. Dans un mode de réalisation, elles résultent de telles ruptures. En particulier, les particules entaillantes peuvent être obtenues par broyage de particules plus grosses, par exemple de billes, par exemple par broyage à l'aide d'un broyeur à rouleaux.

De préférence, les particules entaillantes présentent au moins une face sensiblement plane. De préférence, les surfaces sensiblement planes couvrent plus de 70%, plus de 80%, plus de 90%, voire sensiblement 100% de la surface des particules entaillantes.

Les particules non entaillantes peuvent être préparées par toute technique connue de l'homme du métier permettant d'obtenir des particules non entaillantes, en particulier des billes, par exemple par atomisation, par rodage, par granulation ou par un procédé de gélification de gouttelettes d'une suspension.

Dans un mode de réalisation, l'ensemble des particules entaillantes et l'ensemble des particules non entaillantes présentent sensiblement la même analyse chimique. De préférence si la teneur d'un constituant dans un premier ensemble est supérieure à 10%, elle diffère de préférence de moins de 6%, de préférence de moins de 5%, de préférence de moins de 3%, en pourcentage absolu de la teneur correspondante dans le deuxième dit ensemble. De préférence, si la teneur d'un constituant dans un premier ensemble est supérieure à 0,5% et inférieure ou égale à 10%, elle diffère de préférence de moins de 40%, de préférence de moins de 30%, de préférence de moins de 20% de la teneur correspondante dans le deuxième dit ensemble.

Dans un mode de réalisation préféré, le procédé comporte les étapes suivantes, précédant la projection des particules sur la surface à traiter :
a) préparation d'une poudre de particules entaillantes et d'une poudre de particules non entaillantes,
b) mélange de la poudre de particules entaillantes et de la poudre de particules non entaillantes.

A l'étape a), la poudre de particules entaillantes peut être préparée par toute technique connue de l'homme du métier permettant d'obtenir des particules entaillantes, par exemple par broyage, de préférence à l'aide d'un broyeur à rouleaux. A l'étape b), le mélange de la poudre de particules entaillantes et de la poudre de particules non entaillantes peut être effectué selon toute technique connue de l'homme du métier, par exemple à l'aide d'un mélangeur.

On mélange de préférence des particules entaillantes et des particules non entaillantes en une quantité telle que le volume des particules entaillantes représente plus de 5%, de préférence plus de 10%, de préférence plus de 20%, de préférence plus de 30% et moins de 80%, de préférence moins de 70%, de préférence encore moins de 60% du volume du mélange.

Pour la mise en oeuvre de l'invention, une grenailleuse à air comprimé, de préférence à pression, et de préférence à effet venturi, est de préférence utilisée.

La buse de projection de la grenailleuse présente de préférence un diamètre supérieur à 6 mm, de préférence supérieur à 7 mm, et/ou inférieur à 10 mm, de préférence inférieur à 9 mm, de préférence d'environ 8 mm.

Un procédé selon l'invention permet de conserver, voire de réduire l'intensité Almen, ou « intensité du grenaillage », c'est-à-dire l'énergie déposée sur la surface traitée.

Avantageusement, ce résultat permet de limiter les risques de déformation de la surface.

Un procédé selon l'invention peut être en particulier mis en oeuvre pour diminuer le gloss d'une surface. A cet effet, à partir d'un premier essai, il est possible :
- d'augmenter le volume de particules entaillantes, et/ou
- d'augmenter le nombre d'arêtes vives, en particulier de facettes, des particules entaillantes, et/ou
- de diminuer la taille des particules projetées, et/ou
- de diminuer la dimension des particules entaillantes.

Le gloss d'une surface métallique, en particulier en aluminium, peut être ainsi réduit de plus de 10%, voire de plus de 30%, voire de plus de 70%, sans augmenter l'intensité Almen de ladite surface, voire en la diminuant.

Si après un premier essai, le gloss obtenu est trop faible, pour obtenir une surface présentant un gloss plus important en partant de la même surface d'origine, il est possible :
- de diminuer le volume de particules entaillantes, et/ou
- de diminuer le nombre d'arêtes vives, en particulier de facettes, des particules entaillantes, et/ou
- d'augmenter la taille des particules projetées, et/ou
- d'augmenter la dimension des particules entaillantes.

Un procédé selon l'invention peut être en particulier mis en oeuvre pour diminuer la luminosité L d'une surface. A cet effet, à partir d'un premier essai, il est possible :
- d'augmenter le volume de particules entaillantes, et/ou
- de diminuer la taille des particules projetées, et/ou
- de diminuer la dimension des particules entaillantes.

La luminosité L d'une surface métallique, en particulier en aluminium, peut être ainsi réduite de plus de 10%, voire de plus de 20%, voire même de plus de 30%.

Si après un premier essai, la luminosité L obtenue est trop faible, pour obtenir une surface présentant une luminosité L plus importante en partant de la même surface d'origine, il est possible :
- de diminuer le volume de particules entaillantes, et/ou
- d'augmenter la taille des particules projetées, et/ou
- d'augmenter la dimension des particules entaillantes.

La surface obtenue, présentant de préférence une aire supérieure à 1 mm², à 1 cm², à 10 cm², est couverte, pour plus de 80%, de préférence pour plus de 90%, de préférence pour 100%, de cavités, plus de 90% en nombre desdites cavités présentant une taille inférieure à 300 µm et étant un mélange de cavités se présentant sous une forme en écaille et de cavités se présentant sous la forme d'entailles. Les cavités se présentant sous la forme d'une entaille sont principalement créées par l'impact des particules entaillantes projetées sur la surface, alors que les cavités se présentant sous la forme en écaille sont principalement créées par l'impact des particules non entaillantes.

Les exemples non limitatifs suivants sont donnés dans le but d'illustrer l'invention.

Les particules suivantes ont été testées :
- Ensemble de particules (a) de l'exemple comparatif 1 : Poudre de billes MICROBLAST® B170 commercialisée par la société Saint-Gobain ZIRPRO présentant les caractéristiques suivantes :
   - analyse chimique : Al₂O₃ : 6 %, ZrO₂ : 63 %, SiO₂ : 30 %, Autres : 1 %,
   - particules obtenues par fusion-solidification,
   - passant au tamis à mailles carrées d'ouverture égale à 90 µm et ne passant pas au tamis à mailles carrées d'ouverture égale à 45 µm,
   - taille médiane : 74 µm,
   - masse volumique relative des particules, mesurée sur l'ensemble desdites particules : 98%,
   - masse volumique apparente des particules, mesurée sur l'ensemble desdites particules : 3,90 g/cm³,
   - circularité au carré moyenne de l'ensemble des particules : 0,97,
   - quantité de particules entaillantes : < 1% en volume.
- Poudre de particules entaillantes utilisées dans les ensembles de particules (b) à (d), et (f) des exemples 2 à 4, et 6, respectivement : Poudre de grains ZIRGRIT® F commercialisée par la société Saint-Gobain ZIRPRO présentant les caractéristiques suivantes :
   - analyse chimique : Al₂O₃ : 6 %, ZrO₂ : 63 %, SiO₂ : 30 %, Autres : 1 %,
   - particules obtenues par fusion-solidification, puis broyage,
   - taille médiane : 50 µm,
   - masse volumique relative des particules, mesurée sur l'ensemble desdites particules : 98%,
   - masse volumique apparente des particules, mesurée sur l'ensemble desdites particules : 3,90 g/cm³,
   - circularité au carré moyenne de l'ensemble des particules : 0,83,
   - quantité de particules entaillantes > 99% en volume.
- Poudre de particules entaillantes utilisées dans l'ensemble de particules (e) de l'exemple 5 : une poudre grains de carbure de silicium SIKA® ABR F150, commercialisée par Saint-Gobain, tamisée de manière à récupérer la partie passant au tamis à mailles carrées d'ouvertures égales à 125 µm et ne passant pas au tamis à mailles carrées d'ouverture égale à 45 µm, et présentant après tamisage les caractéristiques suivantes :
   - analyse chimique : SiC > 99% en masse,
   - taille médiane : 72 µm,
   - masse volumique relative des particules, mesurée sur l'ensemble desdites particules : 99%,
   - masse volumique apparente des particules, mesurée sur l'ensemble desdites particules : 3,19 g/cm³,
   - circularité au carré moyenne de l'ensemble des particules : 0,75,
   - quantité de particules entaillantes > 99% en volume.
- Poudre de particules entaillantes (g) utilisée dans l'exemple 7 : poudre de grains abrasifs alumine-zircone, présentant les caractéristiques suivantes :
   - analyse chimique massique : Al₂O₃ : 57%, ZrO₂ : 40%, SiO₂ : 0,44%, Y₂O₃ : 0,45%, TiO₂ : 1,61%, Autres : 0,5%,
   - particules obtenues par fusion-solidification, puis broyage,
   - taille médiane : 106 µm,
   - masse volumique relative des particules, mesurée sur l'ensemble desdites particules : 99%,
   - masse volumique apparente des particules, mesurée sur l'ensemble desdites particules : 4,6 g/cm³,
   - quantité de particules entaillantes > 99% en volume.

Les particules entaillantes ont ensuite été mélangées, dans les pourcentages volumiques indiqués dans le tableau 1 aux particules (a) de l'exemple comparatif 1 afin d'obtenir les ensembles de particules (b) à (f) des exemples 2 à 6 selon l'invention, respectivement. Les caractéristiques des ensembles de particules (a) à (f) des exemples 1 à 6, respectivement, figurent dans le tableau 1.

Les ensembles de particules (a) à (f) ont ensuite été utilisés pour traiter la surface d'une plaque en aluminium 6063, présentant, avant traitement, les caractéristiques suivantes:
- une luminosité L égale à 70,
- un gloss G égal à 100.

Ledit traitement a été réalisé à l'aide d'une grenailleuse par succion DUP, avec les paramètres suivants :
- diamètre de la buse : 8 mm,
- pression : 2 bar,
- distance de projection : 15 cm,
- angle de projection : 85°,
- taux de recouvrement : 100%.

L'exemple 7 consiste en une première projection d'une poudre de particules (a) de l'exemple comparatif 1 suivi d'une deuxième projection d'une poudre de particules entaillantes (g), dont les caractéristiques figurent dans le tableau 1. Les projections sont donc séquentielles.

La surface traitée présentait avant la première projection, les caractéristiques suivantes:
- une luminosité L égale à 70,
- un gloss G égal à 100.

La première projection a été réalisée, en projetant sur la surface la poudre de particules (a) de l'exemple comparatif 1 à l'aide d'une grenailleuse par succion DUP, avec les paramètres suivants :
- diamètre de la buse : 8 mm,
- pression : 2 bar,
- distance de projection : 15 cm,
- angle de projection : 85°,
- taux de recouvrement : 100%.

Puis, la deuxième projection a été réalisée, en projetant sur la surface obtenue après la première projection, la poudre de particules entaillantes (g) à l'aide d'une grenailleuse par succion DUP, dans les conditions suivantes :
- diamètre de la buse : 8 mm,
- pression : 2 bar,
- distance de projection : 15 cm,
- angle de projection : 85°,
- taux de recouvrement : 40%.

Le gloss G est mesuré au moyen d'un appareil MULTI GLOSS 268Plus de Konica Minolta, avec un angle égal à 60°.

La luminosité L est mesurée avec un Mini Scan XE Plus de la marque Hunterlab, selon la norme ASTM E308-01 « standard practice for computing the colors of objects by using CIE system ».

La résistance à l'impact de chaque ensemble de particules (a) à (g) est estimée à l'aide du test suivant: 100 g de particules sont projetés au moyen de ladite grenailleuse sur une surface en acier inoxydable pendant 5 minutes, avec un angle de projection par rapport à la surface égal à 90°, une distance de projection égale à 10 cm, une pression égale à 2 bar et un diamètre du buse égal à 8 mm.

Avant l'essai, la masse M₁ des particules passant à travers les mailles d'un tamis de 45 µm est déterminée. Le seuil de 45 µm est bien adapté pour mettre en évidence un enrichissement en particules fines pour les ensembles de particules testés.

Les particules à tester subissent ensuite une recirculation pendant 5 min et sont donc projetées plusieurs fois sur la surface.

Après essai, la masse M₂ des particules passant à travers les mailles d'un tamis de 45 µm est déterminée. La différence entre les masses M₁ et M₂ correspond à la quantité de particules fines créées lors du test. Cette quantité de particules fines générées, ou « taux de rebut », est exprimée en pourcentage de la masse de particules avant le test. Plus le taux de rebut est élevé, plus la résistance à l'impact des particules est faible.

On considère qu'un taux de rebut supérieur à 25% conduit à une usure accélérée de la grenailleuse. De préférence, le taux de rebut est inférieur à 20%, de préférence inférieur à 15%, de préférence inférieur à 10%.

L'intensité Almen est déterminée selon la norme NF L06-832 (Grenaillage conventionnel destiné à la mise en contrainte de compression superficielle de pièces métalliques), sur une éprouvette de type N, sur une grenailleuse par succion DUP, avec un taux de recouvrement égal à 100%, avec un angle de projection par rapport à la surface égal à 85°, une distance de projection égale à 15 cm, une pression égale à 2 bar et un diamètre du buse égal à 8 mm.

Dans un souci de simplicité, la circularité au carré, l'aire et la dimension des particules ainsi que la circularité au carré moyenne, l'aire totale et la dimension moyenne des ensembles de particules (a) à (g) sont évaluées sur les poudres source desdites particules, autrement dit sur l'ensemble de particules (a), sur la poudre de grains ZIRGRIT® F, sur la poudre de grains de carbure de silicium et sur la poudre de grains abrasifs alumine-zircone, par la méthode suivante :
11 mm³ d'un échantillon de particules est versé dans l'unité de dispersion (« sample dispersion unit ») prévue à cet effet d'un appareil Morphologi® G3S commercialisé par la société Malvern. La dispersion de l'échantillon sur la plaque de verre s'effectue à l'aide d'une pression de 4 bar (« pressure ») appliquée pendant 10 ms (« setting time »), l'unité de dispersion restant sur la plaque de verre (« setting time ») pendant 60 secondes. Le grossissement choisi est défini de manière à pouvoir observer entre 25 et 50 particules sur la plaque de verre, dans une région située au centre du disque de particules dispersées, de manière à favoriser l'observation de particules unitaires, c'est-à-dire non accolées à d'autres particules. On procède ensuite à une analyse d'images des clichés photographiques réalisés, en un nombre suffisant de manière à comptabiliser un nombre total de particules supérieur à 250.

L'appareil fournit une évaluation de la circularité au carré (« HS Circularity »), de l'aire (« Area ») et de la dimension (« CE diameter ») des particules comptabilisées, lesdites particules étant comptabilisées en nombre. Les circularités au carré moyennes, aires totales et dimensions moyennes des ensembles de particules peuvent alors être calculées.

Les particules entaillantes étaient des particules facettées.

Le nombre de facettes des particules entaillantes est évalué par la méthode suivante : Des clichés des particules sont réalisés à l'aide d'un microscope électronique à balayage, de manière à avoir entre 15 et 30 particules entaillantes entièrement visibles par cliché. Des clichés sont réalisés de manière à pouvoir comptabiliser au minimum 200 particules entaillantes. Le nombre de facettes visibles de chaque particule entaillante est déterminé. Le nombre moyen de facettes des particules entaillantes est la moyenne arithmétique du nombre de facettes de chaque particule entaillante.

Les analyses chimiques ont été réalisées par fluorescence X en ce qui concerne les constituants dont la teneur est supérieure à 0,5%. La teneur des constituants présents en une teneur inférieure à 0,5% a été déterminée par AES-ICP (« Atomic Emission Spectoscopy-Inductively Coupled Plasma » en anglais).

La taille des particules, ainsi que la taille médiane et la taille maximale d'un ensemble de particules, ont été déterminées à l'aide d'un granulomètre laser Partica LA-950 de la société HORIBA.

Les résultats obtenus figurent dans le tableau 1 suivant :

**Tableau 1**

| | | exemple 1 | exemple 2 | exemple 3 | exemple 4 | exemple 5 | exemple 6 | exemple 7 - première projection | exemple 7 - deuxième projection |
|---|---|---|---|---|---|---|---|---|---|
| | | particules (a) | particules (b) | particules (c) | particules (d) | particules (e) | particules (f) | particules (a) | particules (g) |
| % en volume de particules entaillantes | | <1 | 10 | 50 | 75 | 50 | 85 | <1 | >99 |
| Taille médiane de l'ensemble des particules projetées (µm) | | 74 | 72 | 61 | 56 | 72 | 51 | 74 | 106 |
| Taille maximale de l'ensemble des particules projetées (µm) | | 92 | 170 | 170 | 170 | 133 | 170 | 90 | 225 |
| Masse volumique relative des particules projetées (%) | | 98 | 98 | 98 | 98 | 99 | 98 | 98 | 99 |
| dimension moyenne des particules entaillantes (µm) | | n.d. | 41 | 41 | 41 | 68 | 41 | n.d. | 102 |
| Dimension moyenne des particules non entaillantes (µm) | | 65 | 65 | 65 | 65 | 65 | 65 | 65 | n.d. |
| Rapport de la dimension moyenne des particules entaillantes et de la dimension moyenne des particules non entaillantes | | n.d. | 0,63 | 0,63 | 0,63 | 1,05 | 0,63 | n.d. | n.d. |
| Circularité au carré moyenne de l'ensemble des particules entaillantes | | n.d. | 0,83 | 0,83 | 0,83 | 0,75 | 0,83 | n.d. | 0,73 |
| Circularité au carré moyenne de l'ensemble des particules non entaillantes | | 0,97 | 0,97 | 0,97 | 0,97 | 0,97 | 0,97 | 0,97 | n.d. |
| Nombre moyen de facettes des particules entaillantes | | n.d. | 7 | 7 | 7 | 5 | 7 | n.d. | 5 |

| | surface initiale | | | | | | | | |
|---|---|---|---|---|---|---|---|---|---|
| Gloss G | 100 | 20 | 12 | 4 | 2 | 5 | 2 | 20 | 2 |
| Luminosité L | 70 | 86 | 73 | 58 | 57 | 66 | 53 | 86 | 73 |
| Intensité Almen FN (en centième de mm) | - | 8,8 | 8,1 | 7,4 | 5,5 | 4,7 | 5 | 8,8 | 8,8 |
| Taux de rebut (%) | - | 5 | 7 | 16 | 23 | 17 | 27 | 5 | 30 |

| | | | | | | | | | |
|---|---|---|---|---|---|---|---|---|---|
| n.d. : non déterminé | | | | | | | | | |

L'exemple comparatif 1 conduit à un assombrissement et à une réduction du gloss, c'est-à-dire à un rendu sombre et mat.

En comparaison de l'exemple 1, l'exemple 2 selon l'invention conduit à une réduction du gloss ainsi qu'à une réduction de la luminosité, avec un taux de rebut faible et une réduction de l'intensité Almen. Le rendement (consommation de poudre élevée) et la productivité (arrêts fréquents de la grenailleuse pour renouveler la poudre) sont donc faibles.

En comparaison des exemples 1 et 2, l'exemple 3 selon l'invention conduit à une réduction du gloss ainsi qu'à une réduction de la luminosité et de l'intensité Almen, avec un taux de rebut moyen, sans usure accélérée de la grenailleuse.

En comparaison des exemples 1 à 3, l'exemple 4 selon l'invention conduit à une réduction du gloss ainsi qu'à une réduction de la luminosité et de l'intensité Almen, avec un taux de rebut acceptable et sans usure accélérée de la grenailleuse.

En comparaison de l'exemple 1, l'exemple 5 selon l'invention conduit à une réduction du gloss ainsi qu'à une réduction de l'intensité Almen, avec un taux de rebut moyen, sans usure accélérée de la grenailleuse. L'exemple 5 selon l'invention illustre la possibilité d'utiliser des particules entaillantes qui ne sont pas sous la forme d'oxyde(s), comme des particules en carbure de silicium.

L'exemple 6 hors invention montre que le compromis recherché n'est pas atteint avec un mélange comportant 85% en volume de particules entaillantes : le taux de rebut est trop important, ce qui induit une usure accélérée de la grenailleuse.

L'exemple 7 hors invention montre qu'une première projection de la poudre de billes (a) suivie d'une deuxième projection de la poudre de particules entaillantes (g) ne permet pas d'atteindre le compromis recherché : si le gloss est bien réduit, l'intensité Almen et le taux de rebut obtenu après la deuxième projection sont trop élevés. Il est donc important de projeter un ensemble de particules entaillantes et de particules non entaillantes.

Comme représenté sur la figure 4, un examen visuel de la surface obtenue après le traitement de l'exemple 3 selon l'invention montre qu'elle est couverte de cavités 10 en forme d'écailles correspondant à l'empreinte résultant de la projection des billes (particules non entaillantes) et d'entailles 20 correspondant à l'empreinte résultant de la projection des particules entaillantes.

La comparaison avec la figure 3 permet de bien distinguer la présence d'entailles.

## Revendications

1. Procédé de modification de l'aspect d'une surface, ledit procédé comportant une étape de projection de particules présentant une taille maximale inférieure ou égale à 500 µm, procédé **caractérisé en ce que** les particules projetées présentent une masse volumique relative supérieure à 90%, la masse volumique relative d'une particule correspondant au rapport égal à la masse volumique apparente de ladite particule divisée par la masse volumique absolue de ladite particule, exprimée en pourcentage, la masse volumique absolue d'une particule étant le rapport égal à la masse de matière sèche de la particule après un broyage à une finesse telle qu'il ne demeure sensiblement aucune porosité fermée, divisée par le volume de ladite masse de matière sèche après broyage, la masse volumique apparente d'une particule étant le rapport égal à la masse de la particule divisée par le volume apparent de la particule, procédé dans lequel plus de 5% et moins de 80% en volume desdites particules projetées sont des particules présentant une arête vive saillante, dites « particules entaillantes ».

2. Procédé selon la revendication précédente, dans lequel l'ensemble des particules projetées contient plus de 20% et moins de 60%, en volume, de particules entaillantes.

3. Procédé selon l'une quelconque des revendications précédentes, dans lequel l'ensemble des particules projetées présente une taille maximale inférieure à 400 µm et une taille minimale supérieure à 15 µm.

4. Procédé selon la revendication immédiatement précédente, dans lequel l'ensemble des particules projetées présente une taille maximale inférieure à 200 µm et une taille minimale supérieure à 30 µm.

5. Procédé selon la revendication immédiatement précédente, dans lequel l'ensemble des particules projetées présente une taille maximale inférieure à 150 µm.

6. Procédé selon l'une quelconque des revendications précédentes, dans lequel le rapport de la dimension moyenne des particules entaillantes sur la dimension moyenne des particules non entaillantes est inférieur à 3.

7. Procédé selon l'une quelconque des revendications précédentes, dans lequel les particules projetées présentent une masse volumique relative supérieure à 96%.

8. Procédé selon l'une quelconque des revendications précédentes, dans lequel l'ensemble des particules entaillantes présente une circularité au carré moyenne inférieure à 0,9 et l'ensemble des particules non entaillantes présente une circularité au carré moyenne supérieure à 0,7.

9. Procédé selon l'une quelconque des revendications précédentes, dans lequel le nombre moyen de facettes des particules entaillantes est supérieur à 3 et inférieur à 30.

10. Procédé selon la revendication immédiatement précédente, dans lequel le nombre moyen de facettes des particules entaillantes est inférieur à 15.

11. Procédé selon la revendication immédiatement précédente, dans lequel les particules projetées sont en un matériau céramique, de préférence choisi parmi les oxydes, les nitrures, les carbures, les borures, les oxycarbures, les oxynitrures et leurs mélanges.

12. Procédé selon la revendication immédiatement précédente, dans lequel les particules projetées et/ou l'ensemble des particules entaillantes et/ou l'ensemble des particules non entaillantes, présentent une composition telle que Al₂O₃ + ZrO₂ + SiO₂ > 80%, en pourcentage massique sur la base des oxydes et/ou sont constitués pour plus de 80% de leur masse de carbure de silicium.

13. Procédé selon la revendication immédiatement précédente, dans lequel les particules projetées et/ou l'ensemble des particules entaillantes et/ou l'ensemble des particules non entaillantes
- présentent une composition telle que, en pourcentage massique sur la base des oxydes :
- 70 % ≤ Al₂O₃, Al₂O₃ constituant le complément à 100 %,
- 3 % ≤ ZrO₂+HfO₂ ≤ 20 %, avec HfO₂ ≤ 1 %,
- 1 % ≤ SiO₂ ≤ 10 %,
- 0,3 % ≤ CaO + MgO ≤ 5 %,
- autres constituants < 5%, et/ou
- présentent une composition telle que, en pourcentage massique sur la base des oxydes :
- Al₂O₃ ≤ 10 %,
- 60 % ≤ ZrO₂+HfO₂ ≤ 70 %, avec HfO₂ ≤ 1 %,
- 25 % ≤ SiO₂ ≤ 35 %,
- autres constituants < 5%, et/ou
- présentent une composition telle que, en pourcentage massique sur la base des oxydes :
- Al₂O₃ ≤ 10 %,
- 65 % ≤ ZrO₂+HfO₂ ≤ 80 %, avec HfO₂ ≤ 1,5 %,
- 10 % ≤ SiO₂ ≤ 20 %,
- 4 % ≤ Y₂O₃ ≤ 8 %,
- autres constituants < 3 %, et/ou
- présentent une composition telle que, en pourcentage massique sur la base des oxydes :
- 90 % ≤ Al₂O₃,
- autres constituants < 10 %, et/ou
- sont constitués pour plus de 80% de leur masse de zircone au moins partiellement stabilisée, de préférence au moins partiellement stabilisée à l'oxyde d'yttrium, et/ou
- présentent une composition telle que, en pourcentage massique sur la base des oxydes :
- 70 % ≤ Al₂O₃ ≤ 80 %,
- 20 % ≤ ZrO₂+HfO₂ ≤ 30 %, avec HfO₂ ≤ 1 %,
- autres constituants ≤ 3 %.

14. Procédé selon l'une quelconque des revendications précédentes, dans lequel
- les particules sont projetées suivant une direction formant un angle de projection avec la surface, l'angle de projection étant supérieur à 45° ; et/ou
- les particules sont projetées en traversant une buse disposée à une distance, dite « distance de projection », de la surface traitée, ladite distance de projection étant supérieure à 5 cm et inférieure à 30 cm ; et/ou
- les particules sont projetées sur la surface en étant portées par un fluide dont la pression est supérieure à 0,5 bar et inférieure à 4 bar ; et/ou
- les particules sont projetées avec un taux de recouvrement supérieur à 100% et inférieur à 300%.

15. Procédé selon l'une quelconque des revendications précédentes, dans lequel la surface est en un matériau métallique, de préférence sous la forme d'un métal ou d'un alliage métallique, de préférence en acier inox, en aluminium ou en titane, la surface étant de préférence dépourvue de revêtement.

16. Procédé selon l'une quelconque des revendications précédentes, dans lequel les particules entaillantes sont mélangées aux autres particules avant d'être projetées.

17. Procédé selon l'une quelconque des revendications précédentes, dans lequel, avant l'étape de projection de particules, la surface est polie de manière que sa rugosité Ra soit inférieure ou égale à 1 µm.

18. Procédé selon l'une quelconque des revendications précédentes, dans lequel la surface est une surface d'un produit choisi dans le groupe formé par un bijou, une montre, un bracelet, un collier, une bague, une broche, une épingle de cravate, un sac à main, un meuble, un ustensile ménager, une poignée, un bouton, un placage, une partie visible d'un équipement de bien de consommation, une partie de monture de lunettes, un article de vaisselle, un cadre.

## Patentansprüche

1. Verfahren zur Änderung des Erscheinungsbilds einer Fläche, wobei das Verfahren einen Schritt des Strahlens von Teilchen mit einer maximalen Größe kleiner oder gleich 500 µm umfasst,
wobei das Verfahren **dadurch gekennzeichnet ist, dass** die gestrahlten Teilchen eine relative Volumenmasse von mehr als 90 % aufweisen, wobei die relative Volumenmasse eines Teilchens dem Verhältnis gleich der scheinbaren Volumenmasse des Teilchens, geteilt durch die absolute Volumenmasse des Teilchens, ausgedrückt in Prozent, entspricht, wobei die absolute Volumenmasse eines Teilchens das Verhältnis gleich der Masse des Trockenmaterials des Teilchens nach einer Zerkleinerung mit einer derartigen Feinheit, dass im Wesentlichen keine geschlossene Porosität zurückbleibt, geteilt durch das Volumen der Masse des Trockenmaterials nach der Zerkleinerung, ist, wobei die scheinbare Volumenmasse eines Teilchens das Verhältnis gleich der Masse des Teilchens, geteilt durch das scheinbaren Volumen des Teilchens, ist, wobei in dem Verfahren mehr als 5 Vol.-% und weniger als 80 Vol.-% der gestrahlten Teilchen Teilchen sind, die eine spitze scharfe Kante aufweisen und als "Schnittteilchen" bezeichnet werden.

2. Verfahren nach dem vorhergehenden Anspruch,
wobei die Gesamtheit der gestrahlten Teilchen mehr als 20 Vol.-% und weniger als 60 Vol.-% Schnittteilchen umfasst.

3. Verfahren nach einem der vorhergehenden Ansprüche,
wobei die Gesamtheit der gestrahlten Teilchen eine maximale Größe kleiner als 400 µm und eine minimale Größe größer als 15 µm aufweist.

4. Verfahren nach dem unmittelbar vorhergehenden Anspruch,
wobei die Gesamtheit der gestrahlten Teilchen eine maximale Größe kleiner als 200 µm und eine minimale Größe größer als 30 µm aufweist.

5. Verfahren nach dem unmittelbar vorhergehenden Anspruch,
wobei die Gesamtheit der gestrahlten Teilchen eine maximale Größe kleiner als 150 µm aufweist.

6. Verfahren nach einem der vorhergehenden Ansprüche,
wobei das Verhältnis der mittleren Abmessung der Schnittteilchen zur mittleren Abmessung der Nicht-Schnittteilchen kleiner ist als 3.

7. Verfahren nach einem der vorhergehenden Ansprüche, wobei die gestrahlten Teilchen eine relative Volumenmasse von mehr als 96 % aufweisen.

8. Verfahren nach einem der vorhergehenden Ansprüche,
wobei die Gesamtheit der Schnittteilchen ein quadratisches Mittel der Rundheit von weniger als 0,9 aufweist, und die Gesamtheit der Nicht-Schnittteilchen ein quadratisches Mittel der Rundheit von mehr als 0,7 aufweist.

9. Verfahren nach einem der vorhergehenden Ansprüche,
wobei die mittlere Anzahl von Facetten der Schnittteilchen größer als 3 und kleiner als 30 ist.

10. Verfahren nach dem unmittelbar vorhergehenden Anspruch,
wobei die mittlere Anzahl von Facetten der Schnittteilchen kleiner als 15 ist.

11. Verfahren nach dem unmittelbar vorhergehenden Anspruch,
wobei die gestrahlten Teilchen aus einem keramischen Material sind, vorzugsweise ausgewählt aus Oxiden, Nitriden, Carbiden, Boriden, Oxycarbiden, Oxynitriden und ihren Mischungen.

12. Verfahren nach dem unmittelbar vorhergehenden Anspruch,
wobei die gestrahlten Teilchen und/oder die Gesamtheit der Schnittteilchen und/oder die Gesamtheit der Nicht-Schnittteilchen eine derartige Zusammensetzung aufweisen, dass Al₂O₃ + ZrO₂ + SiO₂ > 80 %, in Masseprozent auf der Basis von Oxiden, und/oder für mehr als 80 % ihrer Masse aus Siliciumcarbid bestehen.

13. Verfahren nach dem unmittelbar vorhergehenden Anspruch,
wobei die gestrahlten Teilchen und/oder die Gesamtheit der Schnittteilchen und/oder die Gesamtheit der Nicht-Schnittteilchen
- eine derartige Zusammensetzung aufweisen, dass, in Masseprozent auf der Basis von Oxiden,
- 70 % ≤ Al₂O₃, wobei Al₂O₃ das Komplement auf 100 % bildet,
- 3 % ≤ ZrO₂ + HfO₂ ≤ 20 %, wobei HfO₂ ≤ 1 %,
- 1 % ≤ SiO₂ ≤ 10 %,
- 0,3 ≤ CaO + MgO ≤ 5 %,
- andere Bestandteile < 5 %, und/oder
- eine derartige Zusammensetzung aufweisen, dass, in Masseprozent auf der Basis von Oxiden,
- Al₂O₃ ≤ 10 %,
- 60 % ≤ ZrO₂ + HfO₂ ≤ 70 %, wobei HfO₂ ≤ 1 %,
- 25 % ≤ SiO₂ ≤ 35 %,
- andere Bestandteile < 5 %, und/oder
- eine derartige Zusammensetzung aufweisen, dass, in Masseprozent auf der Basis von Oxiden,
- Al₂O₃ ≤ 10 %,
- 65 % ≤ ZrO₂ + HfO₂ ≤ 80 %, wobei HfO₂ ≤ 1,5 %,
- 10 % ≤ SiO₂ ≤ 20 %,
- 4 % ≤ Y₂O₃ ≤ 8 %,
- andere Bestandteile < 3 %, und/oder
- eine derartige Zusammensetzung aufweisen, dass, in Masseprozent auf der Basis von Oxiden,
- 90 % ≤ Al₂O₃,
- andere Bestandteile < 10 %, und/oder
- für mehr als 80 % ihrer Masse aus mindestens teilweise stabililisiertem Zirkon bestehen, vorzugsweise mindestens teilweise stabilisiert mit Yttriumoxid, und/oder
- eine derartige Zusammensetzung aufweisen, dass, in Masseprozent auf der Basis von Oxiden,
- 70 % ≤ Al₂O₃ ≤ 80 %,
- 20 % ≤ ZrO₂ + HfO₂ ≤ 30 %, wobei HfO₂ ≤ 1 %,
- andere Bestandteile ≤ 3 %.

14. Verfahren nach einem der vorhergehenden Ansprüche, wobei
- die Teilchen in einer Richtung gestrahlt werden, die einen Strahlwinkel mit der Fläche bildet, wobei der Strahlwinkel größer ist als 45°; und/oder
- die Teilchen durch Queren einer Düse gestrahlt werden, welche in einer Distanz, die als "Strahldistanz" bezeichnet wird, von der behandelten Fläche angeordnet ist, wobei die Strahldistanz größer als 5 cm und kleiner als 30 cm ist; und/oder
- die Teilchen auf die Fläche gestrahlt werden, indem sie durch ein Fluid getragen werden, dessen Druck größer als 0,5 bar und kleiner als 4 bar ist; und/oder
- die Teilchen mit einem Bedeckungsgrad größer als 100 % und kleiner als 300 % gestrahlt werden.

15. Verfahren nach einem der vorhergehenden Ansprüche,
wobei die Fläche aus einem metallischen Material ist, vorzugsweise in der Form eines Metalls oder einer Metalllegierung, vorzugsweise aus rostfreiem Stahl, aus Aluminium oder aus Titan, wobei die Fläche vorzugsweise keine Beschichtung aufweist.

16. Verfahren nach einem der vorhergehenden Ansprüche,
wobei die Schnittteilchen mit anderen Teilchen gemischt werden, bevor sie gestrahlt werden.

17. Verfahren nach einem der vorhergehenden Ansprüche,
wobei, vor dem Schritt des Strahlens der Teilchen, die Fläche poliert wird, damit ihre Rauheit Ra kleiner oder gleich 1 µm ist.

18. Verfahren nach einem der vorhergehenden Ansprüche,
wobei die Fläche eine Fläche eines Produkts ist, ausgewählt aus der Gruppe gebildet aus einem Schmuck, einer Uhr, einem Armband, einer Halskette, einem Ring, einer Brosche, einer Krawattennadel, einer Handtasche, einem Möbelstück, einem Haushaltsgegenstand, einem Griff, einem Knopf, einer Furnier, einem sichtbaren Teil einer Verbrauchsgegenstandausrüstung, einem Teil eines Brillengestells, einem Geschirrartikel, einem Rahmen.

## Claims

1. Process for modifying the appearance of a surface, the said process comprising a stage of spraying particles exhibiting a maximum size of less than or equal to 500 µm, the process being **characterized in that** the sprayed particles exhibit a relative density of greater than 90%, the relative density of a particle corresponding to the ratio equal to the bulk density of the said particle divided by the absolute density of the said particle, expressed as percentage, the absolute density of a particle being the ratio equal to the weight of dry matter of the particle after grinding to a fineness such that substantially no closed porosity remains, divided by the volume of the said weight of dry matter after grinding, the bulk density of a particle being the ratio equal to the weight of the particle divided by the apparent volume of the particle, the process being such that more than 5% and less than 80% by volume of the said sprayed particles are particles exhibiting a salient sharp edge, referred to as "notching particles".

2. Process according to the preceding claim, in which the group of the sprayed particles comprises more than 20% and less than 60%, by volume, of notching particles.

3. Process according to either one of the preceding claims, in which the group of the sprayed particles exhibits a maximum size of less than 400 µm and a minimum size of greater than 15 µm.

4. Process according to the immediately preceding claim, in which the group of the sprayed particles exhibits a maximum size of less than 200 µm and a minimum size of greater than 30 µm.

5. Process according to the immediately preceding claim, in which the group of the sprayed particles exhibits a maximum size of less than 150 µm.

6. Process according to any one of the preceding claims, in which the ratio of the mean dimension of the notching particles to the mean dimension of the non-notching particles is less than 3.

7. Process according to any one of the preceding claims, in which the sprayed particles exhibit a relative density of greater than 96%.

8. Process according to any one of the preceding claims, in which the group of the notching particles exhibits a mean circularity squared of less than 0.9 and the group of the non-notching particles exhibits a mean circularity squared of greater than 0.7.

9. Process according to any one of the preceding claims, in which the mean number of facets of the notching particles is greater than 3 and less than 30.

10. Process according to the immediately preceding claim, in which the mean number of facets of the notching particles is less than 15.

11. Process according to any one of the preceding claims, in which the sprayed particles are made of a ceramic material, preferably chosen from oxides, nitrides, carbides, borides, oxycarbides, oxynitrides and their mixtures.

12. Process according to the immediately preceding claim, in which the sprayed particles and/or the group of the notching particles and/or the group of the non-notching particles exhibit a composition such that Al₂O₃ + ZrO₂ + SiO₂ > 80%, as percentage by weight on the basis of the oxides, and/or are composed, for more than 80% of their weight, of silicon carbide.

13. Process according to the immediately preceding claim, in which the sprayed particles and/or the group of the notching particles and/or the group of the non-notching particles:
- exhibit a composition such that, as percentage by weight on the basis of the oxides:
- 70% ≤ Al₂O₃, Al₂O₃ constituting the remainder to 100 %,
- 3% ≤ ZrO₂+HfO₂ ≤ 20%, with HfO₂ ≤ 1%,
- 1% ≤ SiO₂ ≤ 10%,
- 0.3% ≤ CaO + MgO ≤ 5%,
- other constituents < 5%, and/or
- exhibit a composition such that, as percentage by weight on the basis of the oxides:
- Al₂O₃ ≤ 10%,
- 60% ≤ ZrO₂+HfO₂ ≤ 70%, with HfO₂ ≤ 1%,
- 25% ≤ SiO₂ ≤ 35%,
- other constituents < 5%, and/or
- exhibit a composition such that, as percentage by weight on the basis of the oxides:
- Al₂O₃ ≤ 10%,
- 65% ≤ ZrO₂+HfO₂ ≤ 80%, with HfO₂ ≤ 1.5%,
- 10% ≤ SiO₂ ≤ 20%,
- 4% ≤ Y₂O₃ ≤ 8%,
- other constituents < 3%, and/or
- exhibit a composition such that, as percentage by weight on the basis of the oxides:
- 90% ≤ Al₂O₃,
- other constituents < 10%, and/or
- are composed, for more than 80% of their weight, of zirconia which is at least partially stabilized, preferably at least partially stabilized with yttrium oxide, and/or
- exhibit a composition such that, as percentage by weight on the basis of the oxides:
- 70% ≤ Al₂O₃ ≤ 80%,
- 20% ≤ ZrO₂+HfO₂ ≤ 30%, with HfO₂ ≤ 1%,
- other constituents ≤ 3%.

14. Process according to any one of the preceding claims, in which:
- the particles are sprayed along a direction forming a spraying angle with the surface, the spraying angle being greater than 45°; and/or
- the particles are sprayed by passing through a nozzle situated at a distance, referred to as "spraying distance", from the treated surface, the said spraying distance being greater than 5 cm and less than 30 cm; and/or
- the particles are sprayed onto the surface by being carried by a fluid, the pressure of which is greater than 0.5 bar and less than 4 bar; and/or
- the particles are sprayed with a degree of coverage of greater than 100% and of less than 300%.

15. Process according to any one of the preceding claims, in which the surface is made of a metal material, preferably in the form of a metal or of a metal alloy, preferably made of stainless steel, of aluminium or of titanium, the surface preferably being devoid of a coating.

16. Process according to any one of the preceding claims, in which the notching particles are mixed with the other particles before being sprayed.

17. Process according to any one of the preceding claims, in which, before the stage of spraying particles, the surface is polished so that its roughness Ra is less than or equal to 1 µm.

18. Process according to any one of the preceding claims, in which the surface is a surface of a product chosen from the set formed by a jewel, a watch, a bracelet, a necklace, a ring, a broach, a tiepin, a handbag, a piece of furniture, a household utensil, a handle, a button, a veneer, a visible part of a consumer goods device, a part of a spectacle frame, a piece of crockery or a frame.
